# FASCICULE DE BREVET EUROPEEN

(11) **EP 2 852 866 B1**
(45) Date de publication et mention de la délivrance du brevet: **04.07.2018**
(21) Numéro de dépôt: 13725319.1
(22) Date de dépôt: 17.05.2013
(51) Int. Cl.: G04B 37/22, G04D 3/00

(54) **COMPOSANT D'HABILLAGE D'HORLOGERIE BI-MÉTAL BRASÉ**
HARTGELÖTETE BIMETALL-AUSSTATTUNGSELEMENT
BRAZED BI-METAL TIMEPIECE EXTERNAL COMPONENT

(30) Priorité: 22.05.2012 EP 12168905
(43) Date de publication de la demande: 01.04.2015
(73) Titulaire: The Swatch Group Research and Development Ltd., 2074 Marin (CH)
(72) Inventeur: Knuchel, Daniel, CH-2502 Biel (CH)
(74) Mandataire: Giraud, Eric
(86) Numéro de dépôt international: PCT/EP2013/060262
(87) Numéro de publication internationale: WO 2013/174749

(56) Documents cités:
- EP-A1- 1 439 434
- CH-A- 517 963
- JP-A- 56 105 881
- JP-A- 57 067 876
- JP-A- 57 072 848
- JP-A- 60 228 666

## Description

### Domaine de l'invention

L'invention concerne un procédé de fabrication d'un composant d'habillage d'horlogerie.

L'invention concerne encore l'application de ce procédé à la réalisation d'un composant d'habillage qui est une griffe de boîte de montre.

L'invention concerne encore un composant d'habillage d'horlogerie.

L'invention concerne encore une pièce d'horlogerie, notamment une montre, comportant au moins un tel composant d'habillage.

### Arrière-plan de l'invention

La fabrication de composants d'habillage d'horlogerie est souvent réalisée en métaux nobles, tels qu'or ou platine, de façon à assurer une excellente résistance à la corrosion. Toutefois ces métaux sont de densité élevée, et les pièces d'horlogerie ainsi réalisées, notamment des montres, sont très lourdes pour l'utilisateur, et de surcroît d'un coût de revient élevé. Un matériau comme l'or est malléable, et ses qualités mécaniques sont moyennes, ce qui oblige, bien souvent, à sélectionner des alliages d'or plus résistants, mais aussi plus sensibles à la corrosion, avec des variations d'aspect dans le temps.

Le document JP 60 228 666 A CITIZEN décrit le brasage de composants en or ou alliage d'or sur une base en titane ou alliage de titane, et utilise une surface en TiN obtenue par nitruration pour stopper la pénétration de l'or dans le titane.

Le document JP 56 105 881 A SEIKO décrit le brasage de composants en or ou alliage d'or sur une base en alliage cuivreux.

Le document EP 1 439 434 A1 CITIZEN décrit le brasage de composants sur une base en titane.

### Résumé de l'invention

L'invention se propose d'offrir une alternative à l'utilisation de composants d'habillage d'horlogerie entièrement réalisés en métaux nobles_

A cet effet, l'invention concerne un procédé de fabrication d'un composant d'habillage d'horlogerie ou d'un bijou, ce procédé étant défini dans la revendication indépendante 1.

Des variantes préférées de l'invention sont définies dans les revendications dépendantes.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, un composant d'habillage selon l'invention, avec une plaque de recouvrement brasée sur une embase en profilé ;
- la figure 2 représente, de façon schématisée et en perspective, un composant d'habillage selon l'invention, avec une plaque de recouvrement brasée sur une embase et emboutie avec elle après brasage ;
- la figure 3 représente, de façon schématisée et en perspective, un composant d'habillage selon l'invention, avec une plaque de recouvrement comportant une découpe et brasée sur une embase en profilé au niveau d'une partie seulement de la surface inférieure de la plaque de recouvrement faisant face à cette embase;
- la figure 4 représente, de façon schématisée et en perspective, une ébauche bi-métallique selon l'invention, avec une plaque de recouvrement comportant une ouverture traversante et brasée sur une embase, et la figure 5 représente, en coupe transversale, un composant d'habillage obtenu par parachèvement de l'ébauche bi-métallique de la figure 4, avec formation du profil extérieur par emboutissage et/ou usinage, et usinage après brasage d'une ouverture, de façon à constituer, par exemple, une lunette de montre;
- la figure 6 représente, de façon schématisée et en perspective, un composant d'habillage selon l'invention, avec une plaque de recouvrement comportant des alésages de positionnement et des ouvertures traversantes, brasée sur une embase comportant des pions de positionnement en correspondance avec les alésages de la plaque;
- la figure 7 représente, de façon schématisée et en section transversale, un composant d'habillage analogue à celui de la figure 2, avec un embouti profond réalisé après brasage ;
- la figure 8 représente, de façon schématisée et en perspective, un composant d'habillage selon l'invention, avec une plaque de recouvrement brasée sur une embase en profilé au niveau d'une partie seulement de la surface inférieure de la plaque de recouvrement faisant face à cette embase;
- la figure 9 représente, de façon schématisée et en perspective, un composant d'habillage selon l'invention, analogue à celui de la figure 8 et comportant des découpes d'usinage en forme de H réalisées sur l'ensemble après brasage ;
- la figure 10 représente, de façon schématisée et en perspective, un composant d'habillage selon l'invention, avec deux plaques de recouvrement brasées sur une même embase en profilé au niveau d'une partie seulement de la surface inférieure de la plaque de recouvrement faisant face à cette embase;
- la figure 11 représente, de façon schématisée et en perspective, un composant d'habillage selon l'invention, analogue à la figure 10, et dont quatre ailes latérales sont galbées par emboutissage après brasage ;
- la figure 12 représente, de façon schématisée et en section transversale, un composant d'habillage selon l'invention, comportant deux plaques de recouvrement en alliage d'or ou de platine brasées de part et d'autre d'une embase en titane ou en alliage de titane ;
- la figure 13 représente, sous forme d'un schéma-blocs, le procédé de fabrication d'un composant selon l'invention :
- les figures 14 à 18 illustrent la fabrication de griffes pour montre: la figure 14 montre, en perspective la préparation d'une embase en titane, avec des découpes et des ouvertures traversantes, la figure 15 montre le pliage préalable de cette embase pour transformer en étrier des traverses venues de découpe à la première opération, la figure 16 montre l'ébauche bi-métallique après brasage de plaques de recouvrement en or sur certaines surfaces de l'embase, la figure 17 montre, en perspective et en vue de bout, un tronçon obtenu par sciage de cette ébauche, lequel est ensuite conformé par déformation pour constituer le composant d'habillage représenté à la figure 18, en l'occurrence une griffe ;
- la figure 19 représente de façon simplifiée une montre avec un composant d'habillage selon l'invention ;
- la figure 20 représente, de façon simplifiée, un bijou en matériau bi-métallique selon l'invention.

### Description détaillée des modes de réalisation préférés

L'invention se propose d'offrir une alternative à l'utilisation de composants d'habillage d'horlogerie entièrement réalisés en métaux nobles, notamment en alliage d'or ou de platine, et donc très lourds pour l'utilisateur, et d'un coût de revient élevé.

En particulier dans le cas de composants de montres, qui constituent l'application préférentielle de l'invention, même si celle-ci est directement applicable pour des composants de bijouterie ou de joaillerie, les composants d'habillage doivent présenter une excellente résistance à la corrosion, tout en ayant de bonnes qualités mécaniques.

L'invention se propose de combiner, sur un même composant d'habillage, les avantages de haute tenue mécanique d'un premier constituant, ci-après dénommé « embase », choisi dans un matériau sélectionné à la fois pour sa tenue mécanique et sa résistance à la corrosion, et les avantages d'aspect et de haute résistance à la corrosion d'au moins un deuxième constituant, ci-après dénommé « plaque de recouvrement ». L'invention concerne des composants massifs, dont l'épaisseur E de chaque constituant est supérieure à 0,5 millimètre.

En effet, comme on le voit dans la suite de l'exposé, l'invention incorpore une opération de brasage. Cette opération est d'autant mieux maîtrisable que les composants à braser ensemble sont épais, et d'épaisseur comparable.

Ainsi, l'invention concerne un procédé de fabrication d'un composant d'habillage 100 d'horlogerie ou d'un bijou 200.
Selon ce procédé :
- on se munit d'une embase 10 métallique réalisée en un premier matériau, lequel premier matériau est du titane ou/et un premier alliage de titane,
- on se munit d'au moins une plaque de recouvrement 20 métallique réalisée dans un deuxième matériau, lequel deuxième matériau comporte un deuxième métal choisi parmi l'or, le platine, ou/et un deuxième alliage comportant au moins de l'or ou du platine, cette au moins une plaque de recouvrement 20 étant d'une épaisseur E supérieure ou égale à 0,5 millimètre ;
- on brase cette au moins une plaque de recouvrement 20 sur cette embase 10 de façon à former une ébauche bi-métallique 30;
- on conforme, par co-laminage ou co-emboutissage, ou similaire, cette ébauche bi-métallique 30 pour donner au composant de structure 100, ou au bijou 200, selon le cas, sa forme finale.

Dans une mise en oeuvre particulière de ce procédé, on effectue l'opération de brasage avec une brasure 40 choisie pour le brasage entre, d'une part le premier matériau, et d'autre part le deuxième matériau.

De façon avantageuse, quand le deuxième matériau contient de l'or, on compose cette brasure 40 en choisissant une brasure ou en combinant plusieurs brasures parmi les brasures suivantes :
- brasure Ag-Cu ;
- brasure Ag-Cu-X, le composant X étant choisi parmi Zn et Sn ;
- « CF72Ti » Ag-Cu-Ti de la Société « HILDERBRAND & CIE SA de CH-1226 Thônex » ;
- « CFPDAG » Pd-Ag-Ga de la Société « HILDERBRAND & CIE SA de CH-1226 Thônex » ;
- « CF PDXT2 » Pd300-Ag500-Cu200 de la Société « HILDERBRAND & CIE SA de CH-1226 Thônex » ;
- « CF 18KWH2 » Au750-Pd125-Ag20, sans nickel, de la Société « HILDERBRAND & CIE SA de CH-1226 Thônex ».

De plus, on choisit ce premier alliage et ce deuxième alliage hypoallergéniques, et notamment avec un taux de nickel nul.

En ce qui concerne l'embase 10, on choisit pour le premier matériau de cette embase 10 du titane « grade 2 » ou du titane « grade 5 » ou du titane « T35 ». Le titane « grade 2 » est particulièrement approprié à une brasure de qualité avec un alliage d'or 18 carats. Le titane et ses alliages constituent une famille présentant des qualités mécaniques analogues à celles des aciers, pour une masse très inférieure à celle des aciers, en même temps qu'une très bonne résistance à la corrosion, notamment au brouillard salin.

De préférence, on choisit pour ce deuxième matériau un alliage d'or 18 carats ou un alliage de platine avec au moins 95% de platine.

Quand il s'agit d'un alliage d'or, on choisit avantageusement pour ce deuxième matériau un alliage d'or 18 carats de type « 5N » ou « 3N ».

Dans certaines variantes de réalisation, tel que visible par exemple sur la figure 2, on conforme cette ébauche bi-métallique 30 par déformation en étampage ou/et en emboutissage.

Dans d'autres variantes, comme illustré sur la figure 10 ou 11, on usine cette ébauche bi-métallique 30 pour enlever localement cette plaque de recouvrement 20, de façon à rendre localement visible au moins une surface 16 de l'embase 10.

Dans une réalisation avantageuse pour la fixation du composant 100 sur une montre ou similaire, on choisit avantageusement cette embase 10 sous forme d'un profilé 11.

Dans certaines applications, tel que visible sur la figure 3 ou 4, on choisit cette plaque de recouvrement 20 pré-usinée avec au moins une découpe 21 ou/et ouverture traversante 22.

Pour un positionnement relatif optimal, on prépare avantageusement, avant de les braser l'une sur l'autre, cette embase 10 et cette plaque de recouvrement 20 avec des repères 15, 25, en relief ou/et en creux, tel que visible sur la figure 6, pour leur mise en correspondance géométrique avant cette opération de brasage et pour leur maintien relatif l'une par rapport à l'autre pendant cette opération de brasage.

Dans une variante, tel que visible sur les figures 1, 2, 4, 6, ou 10, on brase cette plaque de recouvrement 20 sur cette embase 10 au niveau de la totalité de leur surface commune de contact.

L'exemple des figures 4 et 5 montre, de façon simplifiée, la réalisation d'une lunette de montre, avec confection préalable d'une ébauche bi-métallique 30 à partir d'une plaque de recouvrement 20 comportant une ouverture traversante 22 et brasée sur une embase 10. Cette ébauche 30 est ensuite mise en forme par déformation ou/et usinage, avec formation du profil extérieur par emboutissage et/ou usinage, et usinage après brasage d'une ouverture 12 dans l'embase 10 dans le prolongement de l'ouverture 22, ou en reprise de cette ouverture 22 à la fois dans l'embase 10 et dans la plaque de recouvrement 20.

Dans d'autres variantes, on brase cette plaque de recouvrement 20 sur cette embase 10 au niveau d'une partie seulement de la surface 26 de cette plaque de recouvrement 20 faisant face à cette embase 10, ou/et au niveau d'une partie seulement de la surface 16 de cette embase 10 faisant face à cette plaque de recouvrement 20.

On comprend naturellement que la notion de « bi-métallique » n'est pas restrictive, car l'embase 10 peut être réalisée elle-même selon l'invention, et comporter plusieurs couches brasées deux à deux : l'invention s'applique aussi à un composant d'habillage 100 de type sandwich, et comportant deux plaques de recouvrement 20 en alliage d'or ou de platine brasées de part et d'autre d'une embase 10 en titane ou en alliage de titane. Une telle configuration peut être nécessaire pour des contraintes d'aspect. Le noyau en titane garantit la rigidité et un positionnement parfait par rapport aux autres composants de la pièce d'horlogerie. Tel que visible sur la figure 12, les plaques de recouvrement 20 peuvent être jointives entre elles au niveau d'une surface de jonction 34, ou d'un plan de joint si elles sont planes, et être brasées ou soudées or sur or au niveau de la couture 35. L'invention peut, ainsi s'étendre à la fabrication de composants volumineux, réalisés par brasage deux à deux de surfaces antagonistes, l'une en titane ou alliage de titane, et l'autre en or ou platine ou alliage d'or ou alliage de platine.

Les figures 14 à 18 illustrent un exemple, non limitatif, de fabrication de griffes 100 pour une montre 1000:
- tel que visible sur la figure 14, une embase 10 en titane, est découpée, à partir d'une feuille ou planche, avec des découpes 13 et des ouvertures traversantes 12, de façon à former une structure en échelle avec des surfaces d'appui latérales 14 reliées par des traverses 18 ;
- tel que visible sur la figure 15, ces traverses 18 sont pliées de façon à former des étriers 19, l'embase est alors prête pour recevoir les plaques de recouvrement 20 ;
- deux plaques de recouvrement en or 20 sont brasées sur les surfaces d'appui latérales 14 de l'embase 10, tel que visible sur la figure 16, l'ébauche bi-métallique 30 est ainsi obtenue ;
- la figure 17 montre un tronçon 35 obtenu par sciage ou découpage, le long d'une ligne de sciage 32, de cette ébauche 30 ;
- ce tronçon 35 est ensuite conformé par déformation pour constituer le composant d'habillage 100 représenté à la figure 18, en l'occurrence une griffe, de boîte de montre.

L'invention se prête particulièrement bien à la réalisation de composants d'habillage, tels que lunettes, de griffes, de boîtes, de maillons de bracelet, de fermoirs, cette liste n'étant nullement limitative. Elle offre à l'utilisateur des composants de haute qualité, avec une combinaison de métaux nobles utilisés en forte épaisseur et brasés sur des alliages ou métaux plus légers, garantissant la résistance aux déformations et aux contraintes mécaniques, tout en procurant un allègement plus agréable au porter.

## Revendications

1. Procédé de fabrication d'un composant d'habillage (100) d'horlogerie ou d'un bijou (200), comportant les étapes suivantes :
- on se munit d'une embase (10) métallique réalisée en un premier matériau qui est du titane ou un premier alliage de titane lequel est du titane « grade 2 » ou du titane « grade 5 » ou du titane « T35 » ;
- on se munit d'au moins une plaque de recouvrement (20) métallique réalisée dans un deuxième matériau, lequel deuxième matériau qui est de l'or, ou du platine, ou est un alliage d'or 18 carats ou un alliage de platine avec au moins 95% de platine, ladite au moins une plaque de recouvrement (20) étant d'une épaisseur (E) supérieure ou égale à 0,5 millimètre;
- on choisit ledit premier alliage et ledit deuxième alliage hypoallergéniques avec un taux de nickel nul ;
- on brase ladite au moins une plaque de recouvrement (20) sur ladite embase (10) de façon à former une ébauche bi-métallique (30);
- puis on conforme ladite ébauche bi-métallique (30) par déformation en étampage ou/et en emboutissage pour donner audit composant de structure (100) ou audit bijou (200) sa forme finale.

2. Procédé selon la revendication 1, **caractérisé en ce qu'**on effectue ladite opération de brasage avec une brasure (40) choisie pour le brasage entre, d'une part ledit premier matériau, et d'autre part ledit deuxième matériau.

3. Procédé selon la revendication 1 ou 2, **caractérisé en ce qu'**on choisit pour ledit deuxième matériau un alliage d'or 18 carats de type « 5N » ou « 3N ».

4. Procédé selon l'une des revendications précédentes, **caractérisé en ce qu'**on usine ladite ébauche bi-métallique (30) pour enlever localement ladite plaque de recouvrement (20).

5. Procédé selon l'une des revendications précédentes, **caractérisé en ce qu'**on choisit ladite embase (10) sous forme d'un profilé (11).

6. Procédé selon l'une des revendications précédentes, **caractérisé en ce qu'**on choisit ladite plaque de recouvrement (20) pré-usinée avec au moins une découpe (21) ou/et ouverture traversante (22).

7. Procédé selon l'une des revendications précédentes, **caractérisé en ce qu'**on prépare, avant de les braser l'une sur l'autre, ladite embase (10) et ladite plaque de recouvrement (20) avec des repères (15 ; 25) en relief ou/et en creux pour leur mise en correspondance géométrique avant ladite opération de brasage et pour leur maintien relatif l'une par rapport à l'autre pendant ladite opération de brasage.

8. Procédé selon l'une des revendications précédentes, **caractérisé en ce qu'**on brase ladite plaque de recouvrement (20) sur ladite embase (10) au niveau de la totalité de leur surface commune de contact.

9. Procédé selon l'une des revendications 1 à 7, **caractérisé en ce qu'**on brase ladite plaque de recouvrement (20) sur ladite embase (10) au niveau d'une partie seulement de la surface (26) de ladite plaque de recouvrement (20) faisant face à ladite embase (10), ou/et au niveau d'une partie seulement de la surface (16) de ladite embase (10) faisant face à ladite plaque de recouvrement (20).

10. Procédé selon l'une des revendications précédentes, **caractérisé en ce qu'**on l'applique à la réalisation d'un dit composant d'habillage (100) qui est une griffe de boîte de montre, et que:
- on découpe une embase (10) en titane, à partir d'une feuille ou planche, avec des découpes (13) et des ouvertures traversantes (12), de façon à former une structure en échelle avec des surfaces d'appui latérales (14) reliées par des traverses (18) ;
- on plie lesdites traverses (18) de façon à former des étriers (19),
- on brase deux plaques de recouvrement en or (20) sur lesdites surfaces d'appui latérales (14) de ladite embase (10), pour former une ébauche bi-métallique (30);
- on découpe un tronçon (35) de ladite ébauche bi-métallique (30) ;
- on conforme ledit tronçon (35) par déformation pour constituer ladite griffe (100).

## Patentansprüche

1. Verfahren für die Herstellung einer Uhrenausstattungskomponente (100) oder eines Schmuckstücks (200), umfassend die folgenden Schritte:
- Bereitstellen einer Metallbasisplatte (10), die aus einem ersten Material hergestellt ist, das Titan oder eine erste Titanlegierung ist, die Titan vom "Grad 2" oder Titan vom "Grad 5" oder Titan "T35" ist;
- Bereitstellen mindestens einer metallischen Abdeckplatte (20), die aus einem zweiten Material hergestellt ist, wobei das zweite Material Gold, Platin oder eine Goldlegierung von 18 Karat oder eine Platinlegierung mit mindestens 95 % Platin ist, wobei die mindestens eine Abdeckplatte (20) eine Dicke (E) größer oder gleich 0,5 Millimeter aufweist;
- Wählen der ersten Legierung und der zweiten Legierung als hypoallergen mit einem Nickelanteil von null;
- Löten mindestens einer Abdeckplatte (20) an die Basisplatte (10), um einen Bimetallrohling (30) zu bilden;
- anschließend Anpassen des Bimetallrohlings (30) durch Verformung durch Prägen und/oder Pressen, um der Strukturkomponente (100) oder dem Schmuckstück (200) seine endgültige Form zu verleihen.

2. Verfahren nach Anspruch 1, **dadurch gekennzeichnet, dass** der Lötvorgang mit einem Lötmittel (40) erfolgt, das zum Löten zwischen einerseits dem ersten Material und andererseits dem zweiten Material gewählt wird.

3. Verfahren nach Anspruch 1 oder 2, **dadurch gekennzeichnet, dass** für das zweite Material eine Goldlegierung von 18 Karat des Typs "5N" oder "3N" gewählt wird.

4. Verfahren nach einem der vorhergehenden Ansprüche, **dadurch gekennzeichnet, dass** der Bimetallrohling (30) bearbeitet wird, um die Abdeckplatte (20) lokal abzutragen.

5. Verfahren nach einem der vorhergehenden Ansprüche, **dadurch gekennzeichnet, dass** die Basisplatte (10) in Form eines Profils (11) gewählt wird.

6. Verfahren nach einem der vorhergehenden Ansprüche, **dadurch gekennzeichnet, dass** die vorbearbeitete Abdeckplatte (20) mit mindestens einem Ausschnitt (21) und/oder einer Durchgangsöffnung (22) gewählt wird.

7. Verfahren nach einem der vorhergehenden Ansprüche, **dadurch gekennzeichnet, dass** die Basisplatte (10) und die Abdeckplatte (20), bevor sie aneinander gelötet werden, mit erhabenen und/oder vertieften Markierungen (15; 25) versehen werden, um sie vor dem Lötvorgang in geometrische Entsprechung zu bringen und um sie während des Lötvorgangs relativ zueinander festzuhalten.

8. Verfahren nach einem der vorhergehenden Ansprüche, **dadurch gekennzeichnet, dass** die Abdeckplatte (20) auf Höhe der gesamten gemeinsamen Kontaktfläche an die Basisplatte (10) gelötet wird.

9. Verfahren nach einem der Ansprüche 1 bis 7, **dadurch gekennzeichnet, dass** die Abdeckplatte (20) an die Basisplatte (10) gelötet wird auf Höhe nur eines Teils der Oberfläche (26) der Abdeckplatte (20), der der Basisplatte (10) zugewandt ist, und/oder auf Höhe nur eines Teils der Oberfläche (16) der Basisplatte (10), der der Abdeckplatte (20) zugewandt ist.

10. Verfahren nach einem der vorhergehenden Ansprüche, **dadurch gekennzeichnet, dass** es für die Herstellung einer Austattungskomponente (100) angewendet wird, die eine Uhrengehäuseklammer ist, und dass:
- eine Basisplatte (10) aus Titan aus einer Folie oder aus einer Platte mit Ausschnitten (13) und Durchgangsöffnungen (12) ausgeschnitten wird, um eine leiterartige Struktur mit seitlichen Abstützoberflächen (14), die durch Querstreben (18) verbunden sind, zu bilden;
- die Querstreben (18) gebogen werden, derart, dass Bügel (19) gebildet werden,
- zwei Abdeckplatten aus Gold (20) auf die seitlichen Abstützoberflächen (14) der Basisplatte (10) gelötet werden, um einen Bimetallrohling (30) zu bilden;
- ein Teilstück (35) des Bimetallrohlings (30) abgeschnitten wird; und
- das Teilstück (35) durch Verformen angepasst wird, um die Klammer (100) zu bilden.

## Claims

1. Method of manufacturing an external part (100) of a timepiece or of a piece of jewellery (200), comprising the following steps:
- a metallic base (10) is provided made of a first material which is titanium or a first titanium alloy which is "grade 2" titanium or "grade 5" titanium or "T35" titanium;
- at least one metallic cover plate (20) is provided made of a second material, said second material being gold or platinum or an 18-carat gold alloy or platinum alloy with at least 95% platinum, said at least one cover plate (20) being of a thickness (E) greater than or equal to 0.5 millimetres;
- said first alloy and said second alloy are chosen to be hypoallergenic with zero nickel content;
- said at least one cover plate (20) is brazed onto said base (10) so as to form a bimetallic blank (30);
- said bimetal blank (30) is then shaped by being deformed by stamping and/or drawing to give said structural component (100) or said piece of jewellery (200) the final form thereof.

2. Method according to claim 1, **characterized in that** said brazing operation is performed with a braze material (40) selected for brazing between, on the one hand, said first material, and on the other hand, said second material.

3. Method according to claim 1 or claim 2, **characterized in that** a "5N" or "3N" 18 carat gold alloy is chosen for said second material.

4. Method according to any of the preceding claims, **characterized in that** said bimetallic blank (30) is machined to locally remove said cover plate (20).

5. Method according to any of the preceding claims, **characterized in that** said base (10) is chosen to have the form of a profile bar (11).

6. Method according to any of the preceding claims, **characterized in that** said cover plate (20) is pre-machined with at least one cutout (21) and/or through aperture (22).

7. Method according to any of the preceding claims, **characterized in that**, prior to being brazed to one another, said base (10) and said cover plate (20) are prepared with raised and/or hollow markings (15; 25) to match said base and said plate geometrically to each other before said brazing operation and to hold said base and said plate relative to each other during said brazing operation.

8. Method according to any of the preceding claims, **characterized in that** said cover plate (20) is brazed onto said base (10) over the entire common contact surface thereof.

9. Method according to any of claims 1 to 7, **characterized in that** said cover plate (20) is brazed onto said base (10) on only one portion of the surface (26) of said cover plate (20) facing said base (10), and/or on only one portion of the surface (16) of said base (10) facing said cover plate (20).

10. Method according to any of the preceding claims, **characterized in that** it is applied to the making of a said external part (100) which is a watch case claw, and **in that**:
- a titanium base (10) is cut from a sheet or board, with cutouts (13) and through apertures (12), so as to form a ladder-like structure with lateral support surfaces (14) connected by cross-pieces (18);
- said cross-pieces (18) are folded to form yoke joints (19),
- two gold cover plates (20) are brazed onto said lateral support surfaces (14) of said base (10), to form a bimetallic blank (30);
- a section (35) of said bimetallic blank (30) is cut;
- said section (35) is shaped by deformation to form said claw (100).
